# EUROPÄISCHE PATENTSCHRIFT

(11) **EP 3 959 296 B1**
(45) Veröffentlichungstag und Bekanntmachung des Hinweises auf die Patenterteilung: **26.10.2022**
(21) Anmeldenummer: 20725070.5
(22) Anmeldetag: 24.04.2020
(51) Int. Cl.: C10M 117/04, C10M 177/00, C10N 10/12, C10N 30/06, C10N 30/08, C10N 30/00, C10N 40/02, C10N 40/04, C10N 40/14, C10N 40/25, C10N 50/10, C10N 70/00

(54) **SCHMIERFETTE UMFASSEND METALLSEIFEN UND METALLKOMPLEXSEIFEN AUF BASIS VON R-10- HYDROXYOCTADECANSÄURE**
LUBRICATING GREASE COMPRISING METAL SOAPS AND METAL COMPLEX SOAPS BASED ON R-10-HYDROXYOCTADECANOIC ACID
GRAISSES DE LUBRIFICATION COMPRENANT DES SAVONS MÉTALLIQUES ET DES COMPLEXES DE SAVONS MÉTALLIQUES À BASE D'ACIDE R-10-HYDROXYOCTADÉCANOÏQUE

(30) Priorität: 26.04.2019 DE 102019110921
(43) Veröffentlichungstag der Anmeldung: 02.03.2022
(73) Patentinhaber: Fuchs Petrolub SE, 68169 Mannheim (DE)
(72) Erfinder: LITTERS, Thomas, 67310 Hettenleidelheim (DE); HAHN, Florian, 67245 Lambsheim (DE); LUTHER, Rolf, 67346 Speyer (DE); URBAN, Markus, 68309 Mannheim (DE); ROBBEN, Angela, 68305 Mannheim (DE)
(74) Vertreter: Müller Schupfner & Partner Patent- und Rechtsanwaltspartnerschaft mbB
(86) Internationale Anmeldenummer: PCT/DE2020/100338
(87) Internationale Veröffentlichungsnummer: WO 2020/216417

(56) Entgegenhaltungen:
- EP-A1- 3 461 901
- US-A- 4 802 999
- MATTHIAS ENGLEDER ET AL: "Structure-Based Mechanism of Oleate Hydratase from Elizabethkingia meningoseptica", CHEMBIOCHEM, Bd. 16, Nr. 12, 17. August 2015 (2015-08-17), Seiten 1730-1734, XP055315413, ISSN: 1439-4227, DOI: 10.1002/cbic.201500269

## Beschreibung

Gegenstand der Erfindung sind Schmierfette auf Basis von Alkali- und/oder Erdalkali-Metallseifen und Metallkomplexseifen auf Basis von R-10-Hydroxyoctadecansäute und deren Verwendung.

### Hintergrund der Erfindung

Für viele technische Anwendungen bzw. Tribosysteme ist es zur Verringerung der Reibung und des Verschleißes an den Kontaktflächen beweglicher Teile wichtig, Schmierstoffe einzusetzen. Dabei können je nach Einsatzgebiet Schmierstoffe unterschiedlicher Konsistenz eingesetzt werden. Schmieröle weisen eine flüssige und fließfähige Konsistenz auf, während Schmierfette eine halbfeste bis feste - oft gelartige - Konsistenz haben. Kennzeichen eines Schmierfettes ist, dass eine flüssige Öl-Komponente von einer Verdicker-Komponente aufgenommen und festgehalten wird. Die pastöse Beschaffenheit eines Schmierfettes und seine Eigenschaft, streichfähig und plastisch leicht verformbar zu sein, sorgt zusammen mit der Eigenschaft, haftfähig zu sein dafür, dass das Schmierfett die Schmierstelle benetzt und sich die Schmierwirkung an den tribologisch beanspruchten Oberflächen entfaltet.

Schmierfette enthalten ein Verdickungsmittel, das in einem Basisöl homogen verteilt wird. Häufig werden zusätzliche Hilfsstoffe, wie Emulgatoren, eingesetzt, damit sich das Verdickungsmittel im Basisöl stabil dispergiert. Verschiedenste Stoffe sind als Basisöle bekannt. Als Verdickungsmittel werden organische und anorganische Verbindungen eingesetzt. Oft werden dem Schmierfett darüber hinaus noch Additive u.a. zur Verbesserung des Verschleißschutzes, des Reibungsverhaltens, der Alterungsstabilität und der Korrosionsschutz zugesetzt.

Zu den wichtigsten viskoelastischen Eigenschaften eines Schmierfettes zählen die Fließgrenze sowie die Scherviskosität. Beide nehmen großen Einfluss auf den Wirkungsgrad fettgeschmierter Antriebe oder Lagerungen, insbesondere wenn elastohydrodynamische Schmierung (EHL) bei hohen Gleitgeschwindigkeiten oder Drehzahlen vorliegen. Besonders bei tiefen Anwendungstemperaturen nehmen Fließgrenze und Scherviskosität einen großen Einfluss auf das sogenannte Losbrechdrehmoment und Laufdrehmoment von fettgeschmierten Bauteilen und Aggregaten.

Fette sind für Schmierzwecke in der Automobil- und Luftfahrtindustrie weit verbreitet. Im Vergleich zu Ölen haben sie zahlreiche Vorteile in Bezug auf Design und Wartung. Daher werden sie verwendet, um eine große Anzahl beweglicher Teile in Personenkraftwagen und Flugzeugen zu schmieren, wo Ölschmierung versagt.

Das viskoelastische Verhalten von Schmierfetten weist auch Nachteile auf, was insbesondere beim Betrieb von geschmierten Bauteilen bei sehr niedrigen Temperaturen zu erkennen ist. Beim Anfahren eines weitgehend abgekühlten Fahrzeugs (Winter, arktische Regionen) ist das "Losbrechmoment" besonders dann spürbar, wenn fettgeschmierte Fahrzeugbauteile wie Lenkungen, Schiebedächer, Fensterheber, Seitenspiegelversteller oder Türschlösser manuell bedient werden müssen oder mit niedriger servo-elektrischer Antriebsleistung betätigt werden. In der Automobilindustrie müssen Schmierfette daher in der Regel bis zu einer Temperatur von mindestens -40 ° C zuverlässig funktionieren. In der Luftfahrt müssen Schmierfette bei Temperaturen bis -54 ° C, teilweise sogar bis -73 ° C, zuverlässig arbeiten. Das Schmierfett in den Fahrwerksradlagern darf während der Landung nicht ausfallen, auch wenn das Flugzeug lange Zeit in großer Höhe war und das Fahrwerk sehr niedrigen Temperaturen ausgesetzt war. Das "Losbrechmoment" von Flugzeugschmierfetten darf einen bestimmten Wert nicht überschreiten.

Oft hängt dabei die Auslegung der Maximaldrehmomente fettgeschmierter Bauteile wie Getriebe, Gleit- oder Wälzlager sowie alle anderen Arten von Gleitpaarungen von der Beschaffenheit des zur Schmierung verwendeten Schmierfettes ab. Niedrige Fließgrenze und Scherviskosität bei tiefen Temperaturen führen zu reduzierten Losbrech- und Laufmomenten und ermöglichen es den Konstrukteuren Aggregate mit vergleichsweise geringer Antriebsleistung auszuwählen. Dies spielt insbesondere eine große Rolle bei Fahrzeugen, bei denen elektrische Antriebe verwendet werden, z.B. in Hybridfahrzeugen oder reinen Elektrofahrzeugen. Durch die Verwendung von besonderes haft- und gleitreibungsarmen Schmierfetten bei unterer Anwendungstemperatur, zum Beispiel -40°C, führen reduzierte Start- und Laufdrehmomente zu einem geringeren Bedarf an elektrischer Antriebsleistung und Strombedarf, was zum einen die Reichweite batteriegetriebener Fahrzeuge verlängert und zum anderen es ermöglicht, Stromleitungen mit geringerer Querschnittfläche zu verwenden und somit eine Gewichtseinsparung beim Bordnetz zu erzielen.

Um in Abhängigkeit von den Schmier- und Geräteanforderungen ein Schmierfett von hohem Gebrauchswert zu schaffen, bedarf es eines hohen Maßes an praktischen Erfahrungen.

Hydroxyoctadecansäure, insbesondere 12-Hydroxyoctadecansäure (12-Hydroxystearinsäure) ist eine seit geraumer Zeit eingesetzte Fettsäure zur Herstellung von Metallseifenfetten, insbesondere von Lithiumseifenfetten und Lithiumkomplexseifenfetten. Ausgangsprodukt für die 12-Hydroxyoctadecansäure bzw. deren Ester oder Triglyceride ist Ricinolsäure ((9Z,12R)-12-Hydroxy-9-octadecensäure) und deren Triglycerid, das sogenannte Rizinusöl, welches überwiegend aus der Rizinuspflanze gewonnen wird. Dazu wird die ungesättigte Hydroxyfettsäure Ricinolsäure bzw. deren Triglycerid durch Hydrierung in eine gesättigte Hydroxyfettsäure umgewandelt, um sie lagerstabil und thermisch stabiler zu machen. Bis heute haben andere Hydroxyoctadecanfettsäuren wie zum Beispiel 10-Hydroxyoctadecansäure kaum eine technische Bedeutung, auch wenn diese immer wieder in Schutzrechten oder in der Literatur beiläufig zitiert wird, wie z.B. in der US 4802999 A, EP 3461901 A1 oder Matthias Engleder et al. "Structure-Based Mechanism of Oleate Hydratase from Elizabethkingia meningoseptica", ChemBioChem., 16 (2015), Seiten 1730-1734, ohne dass die R-Form ausgelobt wurde bzw. diese tatsächlich als Bestandteil des Verdickers eingesetzt wurde.

### Nachteile des Standes der Technik und Aufgabe der Erfindung

Insbesondere bei der Herstellung von Lithiumfetten aber auch bei anderen Metallseifenfetten auf Basis von 12-Hydroxyoctadecansäure benötigt man vergleichsweise hohe Gehalte an Metallseife als Verdicker, um die gewünschte Konsistenz zu erhalten. Dies führt dazu, dass derartige Schmierfette in Wälzlager- und Getriebeanwendungen oder sonstigen fettgeschmierten Tribosystemen zu erhöhten Reibungsverlusten führen können. Aufgabe der Erfindung ist es, die oben beschriebenen Nachteile beim Wirkungsgrad- und des Tieftemperaturverhaltens zu minimieren.

### Zusammenfassung der Erfindung

Die Aufgabe wird gelöst durch den Gegenstand der unabhängigen Ansprüche. Bevorzugte Ausführungsformen sind Gegenstand der Unteransprüche oder nachfolgend beschrieben

Die erfindungsgemäße Schmierfett-Zusammensetzung enthält
a) zumindest ein Basisöl,
b) zumindest ein Additiv,
c) zumindest einen Verdicker, wobei der zumindest eine Verdicker eine Metallseife und/oder Metallkomplexseife ist oder umfasst, die aus zumindest einem Alkali- und/oder Erdalkalimetall-Ion und zumindest einem Carboxylat gebildet ist, wobei das Carboxylat aus einer C16-bis C18-Fettsäure aufgebaut ist, wobei die C16- bis C18-Fettsäure zumindest eine 10-Hydroxyoctadecansäure (R-10-Hydroxystearinsäure) umfasst und die 10-Hydroxyoctadecansäure eine Enantiomerenreinheit in Bezug auf das R-Isomer von größer 80 Gew.%, vorzugsweise größer 90 Gew.% und insbesondere größer 98 Gew.% hat, wobei wenn eine Metallkomplexseife eingesetzt wird, diese ein Komplexierungsmittel umfasst (nachfolgend kurz die erfindungsgemäß eingesetzte Metallseife und/oder Metallkomplexseife).

Es wurde überraschenderweise gefunden, dass eine enzymatisch hergestellte R-10-Hydroxyocatadecansäure mit einer Enantiomerenreinheit von größer 80% besonders gute Verdickerleistung zeigt (100% = Summe aus R und S Isomer). In gleicher Grundöl- und Additivmatrix zeigte eine derartig hergestellte 10-Hydroxyoctadecansäure mit hohem R-Anteil im Vergleich zu einer 12-Hydroxyoctadecansäure eine deutlich, z.B. um mehr als 50%, bessere Verdickungswirkung.

10-Hydroxyocatadecansäure (10-Hydroxystearinsäure, CAS 638-26-6) kann enzymatisch hergestellt werden, wie es bereits G. Schroepfer in Biological Chemistry (1966), 241 (22) veröffentlicht hat. Für die Schmierfettherstellung können sowohl die R als auch S Form eingesetzt werden.

Die Strukturform der R-Form lautet:

Substrat für die enzymatische Umsetzung ist vorwiegend (9Z)-Octadeca-9-ensäure (Ölsäure), diese kann aus heimischem "high-oleic" Sonnenblumenöl, z.B. mit einer Reinheit von größer 92% (9Z)-Octadeca-9-ensäure, aber auch aus technischer Qualität mit einer Reinheit von größer 60% (9Z)-Octadeca-9-ensäure hergestellt werden. Nebenprodukte bei den Qualitäten sind beispielsweise Hexadecansäure (Palmitinsäure), Hexadecensäure (Palmitoleinsäure), Octadecansäure (Stearinsäure) oder mehrfach ungesättigte Fettsäuren wie z.B. Linolsäure ((9Z,12Z)- Octadeca- 9,12-diensäure) oder Linolensäure ((9Z,12Z,15Z)- Octadeca- 9,12,15- triensäure).

Ein Vorteil dieses enzymatischen Verfahrens liegt darin, heimische Einsatzrohstoffe zu nutzen und damit die Lieferkette auf einheimische Ausgangsrohstoffe zu erweitern. Neben z.B. "high-oleic" Sonnenblumenöl bietet es sich an, kohlenstoffreiche Abfallströme enthaltend ungesättigte C18 Säuren bzw. Ester zur Herstellung von 10-Hydroxyocatadecansäure einzusetzen. Konkret können kohlenstoffreiche Abfallströme einerseits als Nährstoff für die Enzymproduktion, andererseits als "Feedstock" für die Darstellung der Zielprodukte genutzt werden. Als Grundstoffe für die stoffliche Nutzung können z.B. Altspeisefette und - öle, Reste aus der Biodieselproduktion (z.B. Glycerin, Fettsäuren, Methylester) und andere industrielle Nebenströme eingesetzt werden.

12-Hydroxyocatadecansäure (12-Hydroxystearinsäure, CAS 106-14-9) ist kommerziell z.B. bei Sigma-Aldrich, beziehungsweise bei Nidera B.V. erhältlich. 12-Hydroxyoctadecansäure wird chemisch aus Rizinusöl durch Hydrolyse und Hydrierung hergestellt. Rizinusöl wird vorwiegend in Indien, Brasilien und China hergestellt. Die Reinheit der kommerziell verfügbaren 12-Hydroxyocatadecansäure liegt i.d.R. bei 80-98 Gew.%.

Die gute Verdickungswirkung der R-10-Hydroxyoctadecansäure ist z.B. auch gegeben, wenn andere Fettsäuren mit der Kettenlänge C16 bis C18 wie zum Beispiel Hexadecansäure (Palmitinsäure) (C16:0), 9-Hydroxyhexadecansäure, Octadecansäure (Stearinsäure), (9Z)-Octadeca-9-ensäure (Ölsäure) oder mehrfach ungesättigte Fettsäuren wie z.B. Linolsäure ((9Z,12Z)- Octadeca- 9,12-diensäure) oder Linolensäure ((9Z,12Z,15Z)-Octadeca- 9,12,15- triensäure) in unhydroxylierter oder hydroxylierter Form weiterhin bei der Metallseifenherstellung eingesetzt werden, insbesondere zusammen mit R-10-Hydroxyoctadecansäure.

Die C16- bis C18-Fettsäuren zur Herstellung der erfindungsgemäß eingesetzten Metallseife und/oder Metallkomplexseifen bestehen zu größer 50 Gew.% aus 10-Hydroxystearinsäure und sind vorzugsweise weiter einzeln oder gemeinsam wie folgt gekennzeichnet:
- Die C16- bis C18-Fettsäuren bestehen zu größer 80 Gew.% und insbesondere größer 95 Gew.% aus 10-Hydroxystearinsäure.
- Die C16- bis C18-Fettsäure enthält Hexadecansäure, insbesondere größer 0,5 Gew.%, bevorzugt größer 1,0 Gew.%, und besonders bevorzugt 1 bis 10 Gew.%.
- Die C16- bis C18-Fettsäure enthält Hydroxyhexadecansäure, insbesondere 9-Hydroxyhexadecansäure, insbesondere größer 0,2 Gew.%, bevorzugt größer 0,5 Gew.%, und besonders bevorzugt 1 bis 10,0 Gew.%.
- Die C16- bis C18-Fettsäure enthält Octadecansäure, insbesondere größer 0,2 Gew.%, bevorzugt größer 0,5 Gew.%, und besonders bevorzugt 1 bis 10,0 Gew.%.
- Die C16- bis C18-Fettsäure enthält Octadecensäure, insbesondere (9Z)-Octadeca-9-ensäure, insbesondere größer 0,2 Gew.%, bevorzugt größer 0,5 Gew.%, und bevorzugt 1,0 bis 10 Gew.%.
- Die C16- bis C18-Fettsäure enthält Octadecadiensäure, insbesondere (9Z,12Z)-Octadeca- 9,12-diensäure, insbesondere größer 0,2 Gew.%, bevorzugt größer 0,5 Gew.%, und besonders bevorzugt 1 bis 10 Gew.%.
- Die C16- bis C18-Fettsäure enthält weniger als 1 Gew.% 12-Hydroxy-9-Octadecensäure, insbesondere (9Z,12R)-12-Hydroxy-9-Octadecensäure, bevorzugt weniger als 0,2 Gew.%.
- Die C16- bis C18-Fettsäure enthält weniger als 1 Gew.% 12-Hydroxyoctadecansäure, insbesondere weniger als 0,2 Gew.%.
- Die Hydroxy-substituierten C16- bis C18-Fettsäuren sind erhältlich aus einer enzymatischen Umwandlung der korrespondierenden ungesättigten C16- bis C18-Fettsäure.
- Die C16- bis C18-Fettsäure sind aus Speisefetten, insbesondere Alt-Speisefetten und/ oder Biodiesel, erhältlich umfassend zumindest eine enzymatische Umwandlung.

Die erfindungsgemäß eingesetzte Metallseife und/oder Metallkomplexseife sind insbesondere
- eine Lithiumseife oder Lithiumkomplexseife oder
- eine Lithium-/Calciumseife oder Lithium-/Calciumkomplexseife, oder
- eine Calciumseife oder Calciumkomplexseife.

Überraschenderweise wurde also gefunden, dass Schmierfette auf Basis von R-10-Hydroxyoctadecansäure bei gleicher Konsistenz deutlich geringere Verdickergehalte aufweisen und vorzugsweise zumindest 30 Gew.% weniger Verdicker sowie zumindest 30 Gew.% weniger Lithiumhydroxyd-Monohydrat zur Herstellung benötigen.

Derart hergestellte Schmierfette weisen insbesondere bei tiefen Temperaturen deutlich niedrigere Fließdrücke, Fließgrenzen sowie deutlich niedrigere Startmomente in Gleitlagern, Wälzlagern und Getrieben auf. Im besonderen Falle der Lithiumseifen- und Lithiumkomplexseifen-Fette können durch verminderten Einsatz von Lithiumhydroxid Monohydrat Herstellungskosten eingespart werden.

Im Falle von Lithiumseifen verdickten Schmierfetten lassen sich zudem beim Einsatz von R-10-Hydroxyoctadecansäure anstelle von 12-Hydroxyoctadecansäure die Kosten für den Einsatz von Li-Salzen deutlich reduzieren, weil um bis 62% weniger Lithiumhydroxid Monohydrat zur Bildung der Lithium-Hydroxyoctadecanatseife erforderlich ist. Dies ist insbesondere vor dem Hintergrund eines steigenden Lithiumbedarfs für die Batterieherstellung sowie für die Elektromobilität ein wichtiger Kostenfaktor für Schmierfetthersteller.

Bevorzugt ist es, die Lithium-R-10-Hydroxyoctadecanatseife in situ, d.h. durch Reaktion von Lithiumhydroxid Monohydrat mit R-10-Hydroxyoctadecansäure herzustellen, es kann aber auch in einem separaten Schritt hergestelltes Lithium-10-hydroxyoctadecanat in ein Basisöl eingemischt und durch anschließende thermische und mechanische Bearbeitung zur Verdickung gebracht werden.

Auch konnte nachgewiesen werden, dass bei Stahl/Stahl-Kontakt der Gleitreibkoeffizient eines Schmierfettes auf Basis von R-10-Hydroxyoctadecansäure niedriger ist als ein vergleichbares Schmierfett auf Basis von 12-Hydroxyoctadecansäure, z.B. um bis zu 37%.

### Detaillierte Darstellung der Erfindung

Die erfindungsgemäße Zusammensetzung umfasst zumindest:
a) ein Basisöl oder eine Basisölmischung von 55 bis 98 Gew.% und insbesondere 70 bis 97 Gew.%, bevorzugte Basisöle sind z.B. Polyalphaolefine, Mineralöle und/oder Ester,
b) Additive von 0,5 bis 40 Gew.% und insbesondere 2 bis 20 Gew.%.,
c) Verdicker, wobei der Verdicker eine Metallseife oder eine Metallkomplexseife ist bzw. umfasst, die eine Metall-R-10-Hydroxyoctadecanatseife umfasst, und die erfindungsgemäß eingesetzte Metallseife oder die erfindungsgemäß eingesetzte Metall-Komplexseife (dann mit Komplexierungsmittel) zu 1,5 bis 25 Gew.%, bevorzugt 3 bis 10 Gew.% (in Bezug auf die Metallseife) oder 1,5 bis 40 Gew.% in Bezug auf die Metallkomplexseife, umfassend 0,1 bis 20 Gew.% Komplexierungsmittel, bevorzugt umfassend 0,1 bis 10 Gew.% Komplexierungsmittel, enthalten ist, und das zur Herstellung verwendete Metallseifen-Salz ein Metallhydroxid aus Alkali- und/oder Erdalkalihydroxiden ist (erfindungsgemäß eingesetzte Metallseifen).

Die Gew.% - Angaben beziehen sich auf die Gesamtzusammensetzung und gelten jeweils unabhängig voneinander.

Als Basisöle sind übliche bei Raumtemperatur flüssige Schmieröle geeignet. Das Basisöl weist insbesondere eine kinematische Viskosität von 14 bis 2500 mm²/s, bevorzugt von 30 bis 500 mm²/s, jeweils bei 40 °C, auf.

Die Basisöle können als Mineralöle oder Syntheseöle klassifiziert werden. Als Mineralöle werden betrachtet naphthenbasische Mineralöle und paraffinbasische Mineralöle, gemäß Klassifizierung nach API Group I. Chemisch modifizierte aromaten- und schwefelarme Mineralöle mit geringem Anteil an gesättigten Verbindungen und gegenüber Group I - Ölen verbessertem Viskositäts/Temperatur-Verhalten, klassifiziert nach API Group II III, Group III+ und im sogenannten Gas-to-Liquid-Verfahren aus Erdgas hergestellte Syntheseöle (GTL-Öle) sind ebenfalls geeignet.

Als Syntheseöle genannt seien Di- oder Polyether, Ester, Polyalphaolefine, Polyglykole und Alkylaromaten und deren Mischungen. Die Di-Etherverbindung kann eine Verbindung mit aliphatischen Resten und/oder aromatischen Resten (z.B. alkylierte Diphenylether) sein. Die Polyether-Verbindung kann freie Hydroxylgruppen aufweisen, aber auch vollständig verethert oder Endgruppen verestert sein und/oder aus einer Startverbindung mit einer oder mehreren Hydroxy- und/oder Carboxylgruppen (-COOH) hergestellt sein. Möglich sind auch Diphenylether oder Polyphenylether, ggf. alkyliert, als alleinige Komponenten oder besser noch als Mischkomponenten. Geeignet einsetzbar sind Ester einer aromatischen Di-, Tri- oder Tetracarbonsäure, mit einem oder in Mischung vorliegenden C2- bis C30-Alkoholen, Ester von Adipinsäure, Sebacinsäure, Trimethylolopropan, Neopentylglykol, Pentaerythrit oder Dipentaerythrit mit aliphatischen verzweigten oder unverzweigten, gesättigten oder ungesättigten C2 bis C22-Carbonsäuren, C18-Dimersäureestern mit C2- bis C22-Alkoholen, Komplexester, als Einzelkomponenten oder in beliebiger Mischung.

Besonders geeignete Basisöle sind oder enthalten Polyalphaolefine, z.B. solche erhältlich aus der Polymerisation, ggf. unter Verwendung von Matallocen-Katalysatoren, von C4- und C14-LAO (LAO = lineares Alpha-Olefin),C6- und C16-LAO; C8-, C10- und C12-LAO; C8- und C14-LAO; C6, C10 und C14-LAO; C4- und C12-LAO als Copolymere oder als Mischungen der jeweiligen Homopolymere.

Es ist weiterhin gefunden worden, dass im Unterschied zu herkömmlichen Metall- 12-Hydroxyoctadecanatfetten Schmierfette auf Basis von Metall-R-10-Hydroxyoctadecanat, insbesondere in Basisölen enthaltend oder bestehend aus Polyalphaolefinen, einen unerwarteten Vorteil beim Tieftemperaturverhalten und Wirkungsgrad aufweisen. In diesen Eigenschaften unterscheiden sich die erfindungsgemäß eingesetzten Seifen deutlich von herkömmlichen 12-Hydroxyoctadecanatseifen.

Fakultativ können neben den C16- bis C18- Fettsäuren wie oben beschrieben auch andere Fettsäuren mit Metallsalzen, wie Metallhydroxiden umgesetzt werden zum Erhalt weiterer Metallseifen. Es kann sich dabei um Alkali- oder Erdalkalisalze einer oder mehrerer gesättigter oder ungesättigter Mono-Carbonsäuren mit 10 bis 15 und/oder 19 bis 24 Kohlenstoffatomen handeln, ggf. substituiert wie bevorzugt entsprechende Hydroxycarbonsäuren. Geeignete Carbonsäuren sind z.B. Laurinsäure, Myristinsäure, oder Behensäure. Neben den genannten geradkettigen Fettsäuren können auch gesättigte oder ungesättigte verzweigtkettige Fettsäuren eingesetzt werden. Auch Naphthensäuren, Neodecansäuren oder vergleichbare Neosäuren können verwendet werden.

Als weitere Metallseifen können auch einfache, gemischte oder Komplex-Seifen auf Basis von Al-, Bi-, Ti-Salzen und Carbonsäuren oder von Li-, Na-, Mg-, Ca-, Al-, Bi-, Ti-Salzen und Sulfonsäuren, während der Basisfettherstellung oder später als Additiv zugesetzt werden. Diese Seifen können alternativ auch während der Herstellung der erfindungsgemäß eingesetzten Metallseifen in situ gebildet werden.

Anstelle der Fettsäuren mit freien Säuregruppe können bei der Herstellung der jeweiligen Metallseifen auch entsprechende niedere Alkoholester unter Verseifung eingesetzt werden, z.B. entsprechende Triglyceride sowie die Methyl-, Ethyl-, Propyl-, Isopropyl- oder sec.-Butylester der Säure/Hydroxysäure, um eine bessere Dispersion zu erzielen.

Bei der Ausführungsform als Metallkomplexseife werden zusätzlich zu den bereits beschriebenen Metallseifen Komplexierungsmittel während der Herstellung eingesetzt. Komplexierungsmittel im Sinne der vorliegenden Erfindung sind:
(a) das Alkali- und/oder Erdalkalisalz einer gesättigten oder ungesättigten Mono-Carbonsäure oder auch Hydroxycarbonsäuren mit 2 bis 8, insbesondere 2 bis 4 Kohlenstoffatomen oder Alkali- und/oder Erdalkalisalze einer Di-Carbonsäure mit 2 bis 16, insbesondere 2 bis 12 Kohlenstoffatomen, jeweils ggf. substituiert, und/oder
(b) das Alkali- oder Erdalkalisalz der Borsäure und/oder Phosphorsäure, insbesondere Umsetzungsprodukte mit LiOH und/oder Ca(OH)₂ oder das Umsetzungsprodukt aus Alkali- oder Erdalkalihydroxid insbesondere LiOH und/oder Ca(OH)₂ mit Estern der Borsäure oder Phosphorsäure und/oder
(c) Ester der Borsäure und Phosphorsäure mit unverzweigten oder verzweigten Alkylgruppen mit 2 bis 32 Kohlenstoffatomen, vorzugsweise 8 bis 32 Kohlenstoffatomen.

Bevorzugt ist das Komplexierungsmittel (a).

Als Mono-Carbonsäuren sind insbesondere geeignet Essigsäure und Propionsäure. Ebenfalls geeignet sind auch Hydroxybenzoesäuren wie Parahydroxybenzoesäure, Salicylsäure, 2-Hydroxy-4-hexylbenzoesäure, Metahydroxybenzoesäure, 2,5-Dihydroxybenzoesäure (Gentisinsäure), 2,6-Dihydroxybenzoesäure (Gammaresorcylsäure) oder 4-Hydroxy-4-methoxybenzoesäure. Als Dicarbonsäuren sind insbesondere geeignet Adipinsäure (C₆H₁₀O₄), Sebacinsäure (C₁₀H₁₈O₄), Azelainsäure (C₉H₁₆O₄) und/oder 3-*tert*.-Butyl-Adipinsäure (C₁₀H₁₈O₄).

Als Borat (b) kann beispielsweise Metaborat, Diborat, Tetraborat oder Orthoborat, wie z.B. Monolithiumorthoborat eingesetzt werden. Als Phosphate kommen Alkali- (bevorzugt Lithium-) sowie Erdalkali- (bevorzugt Calcium-) dihydrogenphosphat, -hydrogenphosphat, oder -pyrophosphat in Frage oder Calcium- oder Lithiumhydroxyapatit. Als Ester der Borsäure und Phosphorsäure können solche mit unverzweigten oder verzweigten Alkylgruppen von 2 bis 32, vorzugsweise 8 bis 32 Kohlenstoffatome eingesetzt werden.

Fakultativ können zusätzlich als Co-Verdicker Bentonite, wie Montmorillonit (deren NatriumIonen ggf. durch organisch modifizierte Ammonium-Ionen ausgetauscht bzw. teilausgetauscht sind), Aluminosilikate, Tonerden, hydrophobe und hydrophile Kieselsäure, öllösliche Polymere (z.B. Polyolefine, Poly(meth)acrylate, Polyisiobutylene, Polybutene oder Polystyrol-Copolymere), Polyharnstoff oder Polyharnstoff-Polyurethan oder PTFE eingesetzt werden. Die Bentonite, Aluminosilikate, Tonerden, Kieselsäure und/oder öllöslichen Polymere können zur Herstellung des Basisfetts zugegeben sein oder später als Additiv im zweiten Schritt zugegeben werden.

Während oder nach der Herstellung der Metall- oder Metallkomplexseifen können auch Lignin-Derivate als Co-Verdicker oder als Additiv hinzugefügt werden. Lignin-Derivate sind wirksame Bestandteile in Schmierfetten und können zur Verbesserung der Verschleißschutzeigenschaften und Fresslasteigenschaften eingesetzt werden.

Dabei können die Lignin-Derivate multifunktionale Komponenten darstellen. Aufgrund ihrer hohen Anzahl an polaren Gruppen und aromatischen Strukturen, ihres polymeren Aufbaus und der geringen Löslichkeit in allen Arten von Schmierölen eignen sich pulverförmige Lignine und/oder Ligninsulfonate auch als Festschmierstoffe in Schmierfetten und Schmierpasten. Zudem sorgen die in Lignin und Ligninsulfonaten enthaltenen phenolischen Hydroxylgruppen für eine alterungsinhibierende Wirkung. Im Falle von Ligninsulfonaten fördert der Schwefelanteil in Ligninsulfonaten die EP/AW-Wirkung in Schmierfetten. Es kommen vorzugsweise Lignine und/oder Calcium- und/oder Natrium-Ligninsulfonat oder deren Mischungen zum Einsatz. Aber auch Kraft-Lignine, Soda-Lignine oder Organosolv-Lignine können eingesetzt werden. Ebenfalls möglich ist der Zusatz von biobasierten Oligomeren oder Polymeren als Festschmierstoff oder Co-Verdicker wie z.B. Triterpene, Cellulose oder modifizierte Cellulose, Chitin und/oder Chitosan.

Insbesondere wird das Verdickungsmittel (erfindungsgemäße Metallseifen, weitere Metallseifen und Co-Verdicker) so eingesetzt, dass die Zusammensetzung so viel Verdickungsmittel enthält, dass ein Konuspenetrationswert (Walkpenetration) von 210 bis 475 mm/10 (bei 25°C), vorzugsweise 230 bis 385 mm/10 (bei 25°C), erhalten wird (bestimmt nach DIN ISO 2137 bzw. ASTM D 0217-97).

Die erfindungsgemäßen Zusammensetzungen enthalten ggf. weiterhin Additive als Zusatzstoffe. Übliche Zusatzstoffe im Sinne der Erfindung sind Antioxidationsmittel, Verschleißschutzmittel, Korrosionsschutzmittel, Detergentien, Farbstoffe, Schmierfähigkeitsverbesserer, Haftverbesserer, Viskositätsadditive, Reibungsminderer, Hochdruckadditive und Metalldeaktivatoren.

Beispielhaft genannt seien:
- Primäre Antioxidationsmittel wie Amin-Verbindungen (z.B. Alkylamine oder 1-Phenylaminonaphthalin), aromatische Amine, wie z.B. Phenylnaphthylamine oder Diphenylamine oder polymere Hydroxychinoline (z. B. TMQ), Phenol-Verbindungen (z.B. 2.6-Di-tert-butyl-4-methylphenol), Zinkdithiocarbamat oder Zinkdithiophosphat;
- Sekundäre Antioxidationsmittel wie Phosphite, z.B. Tris(2,4-ditert-butylphenylphosphit) oder Bis(2,4-ditert-butylphenyl)-pentaerythritoldiphosphit;
- Hochdruckadditive wie organische Chlorverbindungen, Schwefel oder organische Schwefelverbindungen, Phosphorverbindungen, anorganische oder organische Borverbindungen, Zinkdithiophosphat, organische Bismuthverbindungen;
- Die "Öligkeit" verbessernde Wirkstoffe wie C2- bis C6- Polyole, Fettsäuren, Fettsäureester oder tierische oder pflanzliche Öle;
- Antikorrosionsmittel wie z.B. Petroleumsulfonat, Dinonylnaphtalinsulfonat oder Sorbitanester; Dinatriumsebacat, neutrale oder überbasische Calciumsulfonate, Magnesiumsulfonate, Natriumsulfonate, Calcium- und Natrium-Naphthalinsulfonate, Calcium-Salicylate, Aminphosphate, Succinate, Metalldeaktivatoren wie z.B. Benzotriazol oder Natriumnitrit;
- Viskositätsverbesserer wie z.B. Polymethacrylat, Polyisobutylen, oligo Dec-1-ene, Polystyrole;
- Verschleißschutzadditive und Reibungsminderer wie Organomolybdänkomplexe (OMC), Molybdän-di-alkyl-dithiophosphate, Molybdän-di-alkyl-dithiocarbamate oder Molybdän-di-alkyl-dithiocarbamate, insbesondere Molybdän-di-n-butyldithiocarbamat und Molybdän-di-alkyldithiocarbamat (Mo₂ₘSn(dialkylcarbamat)₂ mit m = 0 bis 3 und n = 4 bis 1), Zinkdithiocarbamat oder Zinkdithiophosphat; oder eine dreikernige Molybdänverbindung, die der Formel:

   Mo₃SₖLₙQ_{z}

   entspricht, in der L unabhängig ausgewählte Liganden sind, die Organogruppen mit Kohlenstoffatomen aufweisen, wie sie in der US 6172013 B1 offenbart sind, um die Verbindung in dem Öl löslich oder dispergierbar zu machen, wobei n von 1 bis 4 reicht, k von 4 bis 7 reicht, Q aus der Gruppe von neutralen Elektronendonator-Verbindungen, bestehend aus Aminen, Alkoholen, Phosphinen und Ethern, ausgewählt ist, und z im Bereich von 0 bis 5 liegt und nicht-stöchiometrische Werte umfasst (vergleiche DE 102007048091);
- Reibungsminderer wie z.B. funktionelle Polymere wie z.B. Oleylamide, organische Verbindungen auf Polyether- und Amidbasis, z.B. Alkylpolyethylenglykoltetradecylenglykolether, Polyisobutylensuccinimide Polyisobutylenbernsteinsäureimid (PIBSI) oder Polyisobutylenbernsteinsäureanhydrid (PIBSA);
- Darüber hinaus enthalten die erfindungsgemäßen Schmierfettzusammensetzungen übliche Additive gegen Korrosion, Oxidation und zum Schutz gegen Metalleinflüsse, die als Chelatverbindungen, Radikalfänger, UV-Umwandler, Reaktionsschichtbildner und dergleichen wirken. Auch Additive, welche die Hydrolysebeständigkeit von Esterbasisölen verbessern, wie z.B. Carbodiimide oder Epoxide, können zugesetzt werden;
- Als Festschmierstoffe können z.B. Polymerpulver wie Polyamide, Polyimide oder PTFE, Melamincyanurat, Graphit, Metalloxide, Bornitrid, Silikate, z.B. Magnesiumsilikathydrat (Talkum), Natriumtetraborat, Kaliumtetraborate, Metallsulfide wie z. B. Molybdändisulfid, Wolframdisulfid oder Mischsulfide auf Basis von Wolfram, Molybdän, Bismuth, Zinn und Zink, anorganische Salze der Alkali- und Erdalkalimetalle, wie z.B. Calcium-Carbonat, Natrium- und Calciumphosphate, eingesetzt werden.

Ebenso Ruß oder andere auf Kohlenstoff basierende Festschmierstoffe wie beispielsweise Nanotubes. Auch können Lignin-Derivate als Verdickerbestandteil oder Festschmierstoff eingesetzt werden. Ebenfalls möglich sind biobasierte Oligomere oder Polymere wie z.B. Triterpene, modifizierte Cellulose, Chitin, Chitosan oder Polypeptide.

Die erfindungsgemäßen Schmierfette sind besonders geeignet zur Verwendung in Gleit- und Wälzlagern, Getrieben und/oder Gleichlaufgelenkwellen in industriellen und automotiven Anwendungen. Es ist ein besonderer Aspekt der vorliegenden Erfindung, zu reibungsarmen Schmierfetten, insbesondere bei tiefen Temperaturen zu gelangen, bei denen niedrige Losbrechmomente und Laufmomente gefordert sind und bei denen sich eine niedrige Fließgrenze und Scherviskosität vorteilhaft zeigt. Im besonderen Falle der Schmierung von Gleit- und Wälzlagern und Getrieben und Gleichlaufgelenkwellen in der Automobiltechnik können somit kleinere und leichtere Antriebe eingesetzt werden und Wirkungsgradvorteile erlangt werden. Schmierfette, die nach vorliegender Erfindung hergestellt wurden, weisen insbesondere bei -35°C um bis zu 43% niedrigere Fließgrenzen, gemessen mit dem Oszillationsrheometer nach DIN 51810-2 und bis zu 50% niedrigere Scherviskositäten bestimmt mit dem Scherviskosimeter nach DIN 51810-1 auf als vergleichbare Schmierfette. Bei der Prüfung des Fließdruckes nach DIN 51805-2 zeigen die Schmierfette bei -40°C, hergestellt nach vorliegender Erfindung, Werte, die um mindestens 50% niedriger liegen als vergleichbare Schmierfette. Weiterhin weisen die erfindungsgemäßen Schmierfette bei Stahl/Stahl-Kontakt Gleitreibungskoeffizienten auf, die um bis zu 37% niedriger liegen als bei einem vergleichbaren Schmierfett auf Basis von 12-Hydroxyoctadecansäure.

Zur Prüfung der Fließgrenzen und der Scherviskosität von Schmierfetten stehen verschiedene Laborprüfverfahren zur Verfügung. Eine Methode zur Ermittlung der Fließgrenze mittels Oszillationsrheometer ist die DIN 51810-2. Zur Ermittlung der unteren Gebrauchstemperatur von Schmierfetten wird zudem die Fließdruckmethode nach DIN 51805-2 herangezogen. Der Fließdruck ist der Differenzdruck zum atmosphärischen Druck, der erforderlich ist, um einen Schmierfettstrang unter den in dieser Norm festgelegten Bedingungen aus einer Prüfdüse herauszupressen. Er ist ein Maß für die Steifigkeit eines Schmierfettes bei jeweiliger Prüftemperatur und kann ergänzend zur Prüfung nach DIN 51810-2 als Maß für die Fließgrenze herangezogen werden.

IP 186 und ASTM D 1478 beschreiben die Ermittlung des Start- und Laufmomentes von Kugellagern. Mit diesen Prüfverfahren kann die Funktionsfähigkeit von Schmierfetten bei niedrigen Temperaturen z.B. -40°C oder -73 ° C geprüft werden.

Damit sind diese Prüfverfahren Teil zahlreicher Spezifikationen der Automobil - und Luftfahrtindustrie (zivile und militärische Luftfahrt) sowie in Anwenderspezifikationen. Sie haben sich im Laufe der Jahre als nützliche Testmethoden erwiesen. Die DIN 51805-2, Fließdruckverfahren, wird hauptsächlich in Deutschland als nationale Methode verwendet, um die untere Gebrauchstemperatur von Schmierfetten zu bestimmen.

Die Herstellung der Schmierfette kann z.B. wie folgt erfolgen: Einmischen der Salz-/ Metallverbindung in die Carbonsäureverbindung, die ggf. mit der Basisölkomponente gestreckt sein kann, plus ggf. den Komplexbildner und ggf. gleichzeitiges Erwärmen des Gemisches auf eine Temperatur über 100 °C, insbesondere über 170°C, zur Bildung eines eingedickten Schmierfettprodukts, Abkühlen des Schmierfettprodukts und ggf. Hinzufügen von Wasser, Einwirkenlassen von Scherkräften auf das Gemisch, z.B. mit einer Zahnkolloidmühle, einem Hochdruckhomogenisator und/oder einem Dreiwalzenstuhl. Nach einer weiteren Ausführungsform der Erfindung wird der Verdicker in-situ im Basisöl synthetisiert unter Druck und unter erhöhter Temperatur in einem geschlossenem Reaktionsgefäß, wie einem Autoklaven.

Die Schmierfett-Zusammensetzung kann zur Schmierung von Getrieben, Gleichlaufgelenkwellen Gleit- und Wälzlagern, Gleitführungen, Spindelantrieben, Linearantrieben, Kugelgewindetrieben, insbesondere mit unterer Einsatztemperatur von kleiner -20°C und/oder in Automobilen, Flugzeugen, Drohnen oder Helikoptern eingesetzt werden. Weitere Anwendungen sind die Schmierung von Lenkungen, Schiebedächern, Fensterhebern, Seitenspiegelverstellern, Türschlössern, Fahrwerksradlagern, insbesondere in Automobilen, Flugzeugen, Drohnen oder Helikoptern. Auch ist die Schmierfett-Zusammensetzung zur Schmierung von Elektromotorenlagern, insbesondere in Hybridfahrzeugen oder reinen Elektrofahrzeugen geeignet.

### Versuchsbeispiele

### Beispiel A (Referenz)

### Lithium-12-hydroxyocatdecansäurefett mit Polyalphaolefin

In einem Rührreaktor wurden 171g Polyalphaolefin (Gemisch aus PAO 6 : PAO 150 = 3:1) und 45,25g 12-Hydroxyoctadecansäure als Racemat vorgelegt und auf 86°C erhitzt. Dann wurden 6,31g Lithiumhydroxid-Monohydrat zugegeben, welches vorher in 25g destilliertem Wasser gelöst wurden. Anschließend wurde auf 210°C erhitzt und danach über einen Zeitraum von 20 min auf kleiner 100°C abgekühlt und die Additive zugegeben.

Danach wurde das Schmierfett mit einem 3-Walzenstuhl homogenisiert und durch schrittweise Zugabe von weiterem Polyalphaolefin auf die gewünschte Konsistenz eingestellt. Das so hergestellte Schmierfett wies einen Verdickeranteil von 12,13 Gew.% und eine Walkpenetration von 332 0,1mm auf.

### Beispiele B1, B2, B3 (Erfindung)

### Lithium-10-hydroxyocatdecansäurefette mit Polyalphaolefin

In einem Rührreaktor wurden 171g Polyalphaolefin (Gemisch aus PAO 6 (Metallocen basiert) : PAO 150 = 3:1) und 35,16g R-10-Hydroxyoctadecansäure vorgelegt und auf 91°C erhitzt. Dann wurden 5,07g Lithiumhydroxid-Monohydrat zugegeben, welches vorher in 21g destilliertem Wasser gelöst wurde. Anschließend wurde auf 210°C erhitzt und danach über einen Zeitraum von 20 min auf kleiner 100°C abgekühlt und die Additive zugegeben. Danach wurde das Schmierfett mit einem 3-Walzenstuhl homogenisiert und durch schrittweise Zugabe von weiterem Polyalphaolefin auf die gewünschte Konsistenz eingestellt. Die so hergestellten Schmierfette wiesen Verdickeranteile von 4,64 Gew.% (B1), 4,97 Gew.% (B2) und 5,06 Gew.% (B3) und Walkpenetrationen von 339 0,1mm (B1), 332 0,1mm (B2) und 320 0,1mm (B3) auf.

### Beispiel C (Referenz)

### Lithium-12-hydroxyocatdecansäurekomplexfett mit Polyalphaolefin

In einem Rührreaktor wurden 171g Polyalphaolefin (Gemisch aus PAO 6 : PAO 150 = 3: 1) und 45,25g 12-Hydroxyoctadecansäure als Racemat vorgelegt und auf 91°C erhitzt. Dann wurden 6,31g Lithiumhydroxid-Monohydrat zugegeben, welches vorher in 25g destilliertem Wasser gelöst wurden. Anschließend wurde auf 210°C erhitzt und über einen Zeitraum von 15 min auf kleiner 122°C abgekühlt. Danach wurden 1,25g (Tris(2-ethylhexyl)orthoborat zugegeben und auf kleiner 100°C abgekühlt und die Additive zugegeben. Danach wurde das Schmierfett mit einem 3-Walzenstuhl homogenisiert und durch schrittweise Zugabe von weiterem Polyalphaolefin auf die gewünschte Konsistenz eingestellt. Das so hergestellte Schmierfett wies einen Verdickeranteil von 10,52% und eine Walkpenetration von 328 0,1mm sowie einen Tropfpunkt von >300°C auf.

### Beispiel D (Erfindung)

### Lithium-R-10-hydroxyocatdecansäurekomplexfett mit Polyalphaolefin

In einem Rührreaktor wurden 171g Polyalphaolefin (Gemisch aus PAO 6 : PAO 150 = 3: 1) und 35,16g R-10-Hydroxyoctadecansäure vorgelegt und auf 91°C erhitzt.

Dann wurden 5,07g Lithiumhydroxid-Monohydrat zugegeben, welches vorher in 21g destilliertem Wasser gelöst wurde. Anschließend wurde auf 210°C erhitzt und über einen Zeitraum von 15 min auf kleiner 122°C abgekühlt. Danach wurden 1,19g (Tris(2-ethylhexyl)orthoborat zugegeben und auf <100°C abgekühlt und die Additive zugegeben. Danach wurde das Schmierfett mit einem 3-Walzenstuhl homogenisiert und durch schrittweise Zugabe von weiterem Polyalphaolefin auf die gewünschte Konsistenz eingestellt. Das so hergestellte Schmierfett wies einen Verdickeranteil von 4,68 Gew.% und eine Walkpenetration von 335 0,1mm sowie einen Tropfpunkt von 293°C auf.

### Beispiel E (Referenz)

### Lithium-12-hydroxyocatdecansäurefett mit Mineralöl

In einem Rührreaktor wurden 107,48g Mineralöl, Group II (kinematische Viskosität = 110 mm2/s bei 40°C) und 22,08g 12-Hydroxyoctadecansäure (Racemat) vorgelegt und auf 91°C erhitzt. Dann wurden 3,18g Lithiumhydroxid-Monohydrat zugegeben, welches vorher in 15g destilliertem Wasser gelöst wurde. Anschließend wurde auf 210°C erhitzt und danach über einen Zeitraum von 20 min auf <100°C abgekühlt und die Additive zugegeben. Danach wurde das Schmierfett mit einem 3-Walzenstuhl homogenisiert und durch schrittweise Zugabe von weiterem Mineralöl, Group II SN 600 auf die gewünschte Konsistenz eingestellt. Das so hergestellte Schmierfett wies einen Verdickeranteil von 8,3% und eine Walkpenetration von 317 0,1mm auf.

### Beispiel F (Erfindung)

### Lithium-10-hydroxyocatdecansäurefett mit Mineralöl

In einem Rührreaktor wurden 107,12g Mineralöl, Group II (kinematische Viskosität = 110 mm²/s bei 40C) und 22,04g R-10-Hydroxyoctadecansäure vorgelegt und auf 91°C erhitzt. Dann wurden 3,17g Lithiumhydroxid-Monohydrat zugegeben, welches vorher in 15g destilliertem Wasser gelöst wurde. Anschließend wurde auf 210°C erhitzt und danach über einen Zeitraum von 20 min auf kleiner 100°C abgekühlt und die Additive zugegeben. Danach wurde das Schmierfett mit einem 3-Walzenstuhl homogenisiert und durch schrittweise Zugabe von weiterem Mineralöl, Group II SN 600 auf die gewünschte Konsistenz eingestellt. Das so hergestellte Schmierfett wies einen Verdickeranteil von 4,21 Gew.% und eine Walkpenetration von 328 0,1mm auf.

### Beispiel G (Referenz)

### Lithium-12-hydroxyocatdecansäurefett mit Esteröl

In einem Rührreaktor wurden 107,48g Pentaerythritester (mit einer Viskosität bei 40°C von 96 mm²/s) und 22,08g 12-Hydroxyoctadecansäure vorgelegt und auf 91°C erhitzt.

Dann wurden 3,18g Lithiumhydroxid-Monohydrat zugegeben, welches vorher in 15g destilliertem Wasser gelöst wurde. Anschließend wurde auf 210°C erhitzt und danach über einen Zeitraum von 20 min auf kleiner 100°C abgekühlt und die Additive zugegeben. Danach wurde das Schmierfett mit einem 3-Walzenstuhl homogenisiert und durch schrittweise Zugabe von weiterem Pentaerythritester auf die gewünschte Konsistenz eingestellt. Das so hergestellte Schmierfett wies einen Verdickeranteil von 6,13% und eine Walkpenetration von 328 0,1mm auf.

### Beispiel H (Erfindung)

### Lithium-R-10-hydroxyocatdecansäurefett mit Esteröl

In einem Rührreaktor wurden 107,12g Pentaerythritester (mit einer Viskosität bei 40°C von 96 mm²/s), 22,04g R-10-Hydroxyoctadecansäure vorgelegt und auf 91°C erhitzt. Dann wurden 3,17g Lithiumhydroxid-Monohydrat zugegeben, welches vorher in 15g destilliertem Wasser gelöst wurde. Anschließend wurde auf 210°C erhitzt und danach über einen Zeitraum von 20 min auf kleiner 100°C abgekühlt und die Additive zugegeben. Danach wurde das Schmierfett mit einem 3-Walzenstuhl homogenisiert und durch schrittweise Zugabe von weiterem Pentaerythritester auf die gewünschte Konsistenz eingestellt. Das so hergestellte Schmierfett wies einen Verdickeranteil von 4,08 Gew.% und eine Walkpenetration von 335 0,1mm auf.

In gleicher Grundöl- und Additivmatrix zeigten die erfindungsgemäßen Schmierfette hergestellt mit R-10-Hydroxyoctadecansäure im Vergleich zu einer 12-Hydroxyoctadecansäure eine um bis zu 62% bessere Verdickungswirkung.

### Beispieltabelle

| | **A** | **B1** | **B2** | **B3** | **C** | **D** |
|---|---|---|---|---|---|---|
| | Referenz | Erfindung | Erfindung | Erfindung | Referenz | Erfindung |
| | Normalseife | Normalseife | Normalseife | Normalseife | Komplexseife | Komplexseife |
| | PAO | PAO | PAO | PAO | PAO | PAO |
| **Basisöle** | | | | | | |
| Mineralöl, Group II (kinematische Viskosität = 110 mm²/s bei 40°C) | | | | | | |
| Polyalphaolefin, 75cSt (Mischung PAO6: PAO150, 3:1) | 76,12 | 83,61 | 83,28 | 83,19 | 77,73 | 82,96 |
| Pentaerythrit-Ester | | | | | | |
| | | | | | | |

| **Fettsäuren** | | | | | | |
|---|---|---|---|---|---|---|
| 10-Hydroxyoctadecansäure Typ 1^{*1}) | | 4,05 | | | | 4,23 |
| 10-Hydroxyoctadecansäure Typ 2^{*2}) | | | 4,34 | | | |
| 10-Hydroxyoctadecansäure Typ 3^{*3}) | | | | 4,42 | | |
| 12-Hydroxyoctadecansäure | 10,65 | | | | 8,76 | |
| | | | | | | |

| **Komplexierungsmittel** | | | | | | |
|---|---|---|---|---|---|---|
| Tris(2-ethylhexyl)orthoborat | | | | | 0,49 | 0,45 |
| | | | | | | |

| **Alkalihydroxid** | | | | | | |
|---|---|---|---|---|---|---|
| Lithiumhydroxid Monohydrat | 1,48 | 0,59 | 0,63 | 0,64 | 1,27 | 0,61 |
| | | | | | | |

| **Additive** | | | | | | |
|---|---|---|---|---|---|---|
| Aminisches Antioxidants (alkyliertes Diphenylamin) | 2,00 | 2,00 | 2,00 | 2,00 | 2,00 | 2,00 |
| Phenolische Antioxidants (sterisch gehindertes Phenol) | 0,50 | 0,50 | 0,50 | 0,50 | 0,50 | 0,50 |
| sekundäres Antioxidants (Alkyl-Phosphit) | 0,50 | 0,50 | 0,50 | 0,50 | 0,50 | 0,50 |
| Verschleißschutzadditive^{*4)} | 7,25 | 7,25 | 7,25 | 7,25 | 7,25 | 7,25 |
| Korrosionsschutzadditiv (Zink-Carboxylat) | 1,50 | 1,50 | 1,50 | 1,50 | 1,50 | 1,50 |

| | | | | | | |
|---|---|---|---|---|---|---|
| ^{∗}1) Reinheit >99% R-10-Hydroxyoctadecansäure ^{∗}2) Reinheit 91,5% R-10-Hydroxyoctadecansäure, 8,5% Octadecansäure ^{∗}3) Reinheit 91,5% R-10-Hydroxyoctadecansäure, 8,5% Octadecensäure ^{∗}4) enthält organische Verbindungen auf N- P-, S-, Zn-und Mo-Basis | | | | | | |

| | **E** | **F** | **G** | **H** |
|---|---|---|---|---|
| | Referenz | Erfindung | Referenz | Erfindung |
| | Normalseife | Normalseife | Normalseife | Normalseife |
| | Mineralöl | Mineralöl | Esteröl | Esteröl |
| **Basisöle** | | | | |
| Mineralöl, Group II (kinematische Viskosität = 110 mm²/s bei 40°C) | 79,95 | 84,04 | | |
| Polyalphaolefin, 75cSt (Mischung PAO6: PAO150, 3:1) | | | | |
| Pentaerythrit-Ester | | | 82,09 | 84,17 |
| | | | | |

| **Fettsäuren** | | | | |
|---|---|---|---|---|
| 10-Hydroxyoctadecansäure Typ 1^{*1}) | | 3,68 | | 3,57 |
| 10-Hydroxyoctadecansäure Typ 2^{*2}) | | | | |
| 10-Hydroxyoctadecansäure Typ 3^{*3}) | | | | |
| 12-Hydroxyoctadecansäure | 7,25 | | 5,36 | |
| | | | | |

| **Komplexierungsmittel** | | | | |
|---|---|---|---|---|
| Tris(2-ethylhexyl)orthoborat | | | | |
| | | | | |

| **Alkalihydroxid** | | | | |
|---|---|---|---|---|
| Lithiumhydroxid Monohydrat | 1,05 | 0,53 | 0,77 | 0,51 |
| | | | | |

| **Additive** | | | | |
|---|---|---|---|---|
| Aminisches Antioxidants (alkyliertes Diphenylamin) | 2,00 | 2,00 | 2,00 | 2,00 |
| Phenolische Antioxidants (sterisch gehindertes Phenol) | 0,50 | 0,50 | 0,50 | 0,50 |
| sekundäres Antioxidants (Alkyl-Phosphit) | 0,50 | 0,50 | 0,53 | 0,50 |
| Verschleißschutzadditive^{*4)} | 7,25 | 7,25 | 7,25 | 7,25 |
| Korrosionsschutzadditiv (Zink-Carboxylat) | 1,50 | 1,50 | 1,50 | 1,50 |

| | | | | |
|---|---|---|---|---|
| ^{∗}1) Reinheit >99% R-10-Hydroxyoctadecansäure ^{∗}2) Reinheit 91,5% R-10-Hydroxyoctadecansäure, 8,5% Octadecansäure ^{∗}3) Reinheit 91,5% R-10-Hydroxyoctadecansäure, 8,5% Octadecensäure ^{∗}4) enthält organische Verbindungen auf N- P-, S-, Zn-und Mo-Basis | | | | |

| | | | **A** | **B1** | **B2** | **B3** | **C** |
|---|---|---|---|---|---|---|---|
| | | | Referenz | Erfindung | Erfindung | Erfindung | Referenz |
| | | | Normalseife | Normalseife | Normalseife | Normalseife | Komplexseife |
| | | | Polyalphaolefin | Polyalphaolefin | Polyalphaolefin | Polyalphaolefin | Polyalphaolefin |
| | | | | | | | |

| **Kennwerte** | Einheit | Methode | | | | | |
|---|---|---|---|---|---|---|---|
| Verdickergehalt | % | Berechnung^{*5}) | 12,13 | 4,64 | 4,97 | 5,06 | 10,52 |
| Delta-LiOHxH20-Zugabemenge (Erfindung zu Referenz) | % | | | -60,14 | -57,43 | -56,76 | |
| Delta-Verdicker (Erfindung zu Referenz) | % | | | -61,75 | -59,03 | -58,29 | |
| Konsistenzklasse | 0,1 mm | | NLGI 1 | NLGI 1 | NLGI 1 | NLGI 1 | NLGI 1 |
| Walkpenetration Pw 60 | | DIN ISO 2137 | 332 | 339 | 332 | 320 | 328 |
| Tropfpunkt nach IP 396 | °C | IP 396 | 210 | 193 | 198 | 205 | 300 |
| Fließdruck bei -40 °C | hPa | DIN 51805 | 250 | 125 | | | 200 |
| Delta-Fließdruck (Erfindung zu Referenz) | % | | | -50,00 | | | |
| Scherviskosität bei -35 °C, eta E | Pa s | DIN51810-1 | 60,4 | 31,7 | | | |
| Delta-Scherviskosität (Erfindung zu Referenz) | % | | | -47,52 | | | |
| Fließgrenze bei -35°C | Pa | DIN51810-2 | 752 | 425,4 | | | |
| Delta-Fließgrenze (Erfindung zu Referenz) | % | | | -43,43 | | | |
| Gleitreibungskoeffizient µ bei 60°C | | siehe Beschreibung^{*6)} | 0,102 | 0,083 | | | 0,108 |
| Delta-Reibwert (Erfindung zu Referenz) | % | | | -18,31 | | | |

| | | | | | | | |
|---|---|---|---|---|---|---|---|
| ^{∗}5) Summe aus der zugegebenen Menge LiOH Monohydrat +Fettsäure + Komplexierungsmittel ^{∗}6) 12,7mm-Kugel auf 3 Flächen (Material 100Cr6), Flächenpressung im Punktkontakt 144N/mm2, Gleitgeschwindigkeit 0,057m/s | | | | | | | |

| | | | D | E | F | G | H |
|---|---|---|---|---|---|---|---|
| | | | Erfindung | Referenz | Erfindung | Referenz | Erfindung |
| | | | Komplexseife | Normalseife | Normalseife | Normalseife | Normalseife |
| | | | Polyalphaolefin | Mineralöl | Mineralöl | Esteröl | Esteröl |
| | | | | | | | |

| **Kennwerte** | Einheit | Methode | | | | | |
|---|---|---|---|---|---|---|---|
| Verdickergehalt | % | Berechnung^{*5)} | 4,68 | 8,30 | 4,21 | 6,13 | 4,08 |
| Delta-LiOHxH20-Zugabemenge (Erfindung zu Referenz) | % | | -51,97 | | -49,52 | | -33,77 |
| Delta-Verdicker (Erfindung zu Referenz) | % | | -55,51 | | -49,28 | | -33,44 |
| Konsistenzklasse | | | NLGI 1 | NLGI 1 | NLGI 1 | NLGI 1 | NLGI 1 |
| Walkpenetration Pw 60 | 0,1 mm | DIN ISO 2137 | 335 | 317 | 328 | 328 | 335 |
| Tropfpunkt nach IP 396 | °C | IP 396 | 293 | 227 | 191 | 202 | 186 |
| Fließdruck bei -40 °C | hPa | DIN 51805 | 150 | 1350 | 950 | 675 | 525 |
| Delta-Fließdruck (Erfindung zu Referenz) | % | | -25,00 | | -29,63 | | -22,22 |
| Scherviskosität bei -35 °C, eta E | Pa s | DIN51810-1 | | | | | |
| Delta-Scherviskosität (Erfindung zu Referenz) | % | | | | | | |
| Fließgrenze bei -35°C | Pa | DIN51810-2 | | | | | |
| Delta-Fließgrenze (Erfindung zu Referenz) | % | | | | | | |
| Gleitreibungskoeffizient µ bei 60°C | | siehe Beschreibung^{*6)} | 0,082 | 0,107 | 0,068 | 0,120 | 0,079 |
| Delta-Reibwert (Erfindung zu Referenz) | % | | -23,77 | | -37,06 | | -33,97 |

| | | | | | | | |
|---|---|---|---|---|---|---|---|
| ^{∗}5) Summe aus der zugegebenen Menge LiOH Monohydrat +Fettsäure + Komplexierungsmittel ^{∗}6) 12,7mm-Kugel auf 3 Flächen (Material 100Cr6), Flächenpressung im Punktkontakt 144N/mm2, Gleitgeschwindigkeit 0,057m/s | | | | | | | |

## Patentansprüche

1. Schmierfett-Zusammensetzung umfassend
a) zumindest ein Basisöl,
b) zumindest ein Additiv,
c) zumindest einen Verdicker, wobei der zumindest eine Verdicker eine Metallseife und/oder Metallkomplexseife ist, die aus zumindest einem Alkali- und/oder Erdalkalimetall-Ion und zumindest einem Carboxylat gebildet aus einer C16- bis C18-Fettsäure aufgebaut ist, wobei die C16- bis C18-Fettsäure zumindest R-10-Hydroxyoctadecansäure umfasst und die 10-Hydroxyoctadecansäure eine Enantiomerenreinheit in Bezug auf das R-Isomer von größer 80 Gew.% hat;
wobei die C16- bis C18-Fettsäure zu größer 50 Gew.% aus 10-Hydroxyoctadecansäure besteht; und
wobei die Zusammensetzung enthält:
a) 55 bis 98 Gew.% des Basisöls,
b) 0,5 bis 40 Gew.% des/der Additive, und
cl) 1,5 bis 25 Gew.% der Metallseife oder
c2) 1,5 bis 40 Gew.% der Metallkomplexseife umfassend 0,1 bis 20 Gew.% Komplexierungsmittel.

2. Schmierfett-Zusammensetzung nach Anspruch 1, wobei
i) die C16- bis C18-Fettsäure zu größer 80 Gew.% und insbesondere zu größer 95 Gew.% aus 10-Hydroxyoctadeacansäure besteht und/oder
ii) die 10-Hydroxyoctadecansäure eine Enantiomerenreinheit in Bezug auf das R-Isomer von größer 90 Gew.% und insbesondere größer 98 Gew.% hat.

3. Schmierfett-Zusammensetzung nach zumindest einem der vorhergehenden Ansprüche, wobei die C16- bis C18-Fettsäure Hexadecansäure enthält, insbesondere größer 0,5 Gew.%, bevorzugt größer 1,0 Gew.%, und besonders bevorzugt 1 bis 10 Gew.%.

4. Schmierfett-Zusammensetzung nach zumindest einem der vorhergehenden Ansprüche, wobei die C16- bis C18-Fettsäure Hydroxyhexadecansäure, insbesondere 9-Hydroxyhexadecansäure, enthält, insbesondere größer 0,2 Gew.%, bevorzugt größer 0,5 Gew.%, und besonders bevorzugt 1 bis 10,0 Gew.%.

5. Schmierfett-Zusammensetzung nach zumindest einem der vorhergehenden Ansprüche, wobei die C16- bis C18-Fettsäure Octadecansäure enthält, insbesondere größer 0,2 Gew.%, bevorzugt größer 0,5 Gew.%, und besonders bevorzugt 1 bis 10,0 Gew.%.

6. Schmierfett-Zusammensetzung nach zumindest einem der vorhergehenden Ansprüche, wobei die C16- bis C18-Fettsäure Octadecensäure, insbesondere (9Z)-Octadeca-9-ensäure, enthält, insbesondere größer 0,2 Gew.%, bevorzugt größer 0,5 Gew.%, und besonders bevorzugt 1,0 bis 10 Gew.%.

7. Schmierfett-Zusammensetzung nach zumindest einem der vorhergehenden Ansprüche, wobei die C16- bis C18-Fettsäure Octadecadiensäure, insbesondere (9Z,12Z)- Octadeca- 9,12-diensäure, enthält, insbesondere größer 0,2 Gew.%, bevorzugt größer 0,5 Gew.%, und besonders bevorzugt 1 bis 10 Gew.%.

8. Schmierfett-Zusammensetzung nach zumindest einem der vorhergehenden Ansprüche, wobei die C16- bis C18-Fettsäure weniger als 1 Gew.% 12-Hydroxy-9-Octadecensäure, insbesondere (9*Z*,12*R*)-12-Hydroxy-9-Octadecensäure, enthält, bevorzugt weniger als 0,2 Gew.%.

9. Schmierfett-Zusammensetzung nach zumindest einem der vorhergehenden Ansprüche, wobei die C16- bis C18-Fettsäure weniger als 1 Gew.% 12-Hydroxyoctadecansäure enthält, insbesondere weniger als 0,2 Gew.%.

10. Schmierfett-Zusammensetzung nach zumindest einem der vorhergehenden Ansprüche, wobei die C16- bis C18-Fettsäuren Hydroxy-substituierte C16- bis C18-Fettsäuren enthalten, erhältlich aus einer enzymatischen Umwandlung der korrespondierenden ungesättigten C16-bis C18-Fettsäure.

11. Schmierfett-Zusammensetzung nach zumindest einem der vorhergehenden Ansprüche, wobei die C16- bis C18-Fettsäure erhältlich sind aus Speisefetten, insbesondere Alt-Speisefetten, oder Biodiesel, umfassend zumindest eine enzymatische Umwandlung.

12. Zusammensetzung nach zumindest einem der vorhergehenden Ansprüche, wobei die Metallseife oder Metallkomplexseife
- eine Lithiumseife oder Lithiumkomplexseife oder
- eine Lithium-/Calciumseife oder Lithium-/Calciumkomplexseife ist.

13. Schmierfett-Zusammensetzung nach zumindest einem der vorhergehenden Ansprüche, wobei das Komplexierungsmittel ausgewählt ist aus:
- Alkali- und/oder Erdalkalisalzen
a) einer gesättigten oder ungesättigten Mono-Carbonsäure oder auch Hydroxycarbonsäuren mit 2 bis 8, insbesondere 2 bis 4 Kohlenstoffatomen oder
b) einer Di-Carbonsäure mit 2 bis 16, insbesondere 2 bis 12 Kohlenstoffatomen, jeweils ggf. substituiert; und/oder
- Alkali- oder Erdalkalisalzen der Borsäure und/oder Phosphorsäure, insbesondere Umsetzungsprodukte mit LiOH und/oder Ca(OH)₂ oder das Umsetzungsprodukt aus Alkali- oder Erdalkalihydroxid, insbesondere LiOH und/oder Ca(OH)₂, mit Estern der Borsäure oder Phosphorsäure; und/oder
- Ester der Borsäure und Phosphorsäure mit unverzweigten oder verzweigten Alkylgruppen mit 2 bis 32 Kohlenstoffatomen, vorzugsweise 8 bis 32 Kohlenstoffatomen.

14. Zusammensetzung nach zumindest einem der vorhergehenden Ansprüche, wobei die Zusammensetzung enthält:
a) 70 bis 95 Gew.% des Basisöls,
b) 2 bis 20 Gew.%, des/der Additive, und
c1) 3 bis 10 Gew.% der Metallseife oder
c2) 1,5 bis 40 Gew.% der Metallkomplexseife umfassend 0,1 bis 10 Gew.% des Komplexierungsmittels.

15. Schmierfett-Zusammensetzung nach zumindest einem der vorhergehenden Ansprüche, wobei die Schmierfett-Zusammensetzung eine weitere Metallseife und/oder weitere Metall-komplexseife aus gesättigten oder ungesättigten Mono-Carbonsäuren oder auch Hydroxycarbonsäuren mit 10 bis 15 und/oder 19 bis 24 Kohlenstoffatomen, ggf. einschließlich Komplexierungsmittel, enthält, wobei die weiteren Metallseifen vorzugsweise weniger als 50 Gew.% der gesamten Metallseifen und/oder Metallkomplexseifen ausmachen, insbesondere bevorzugt weniger 20 Gew.%.

16. Schmierfett-Zusammensetzung nach zumindest einem der vorhergehenden Ansprüche, wobei die Schmierfett-Zusammensetzung weiterhin Co-Verdicker enthält ausgewählt aus einem oder mehreren Mitgliedern der Gruppe: Aluminosilikate, Tonerden, hydrophobe und hydrophile Kieselsäure, Polymere, Di-/Poly-Harnstoffe, Di-/Poly-Harnstoff-Urethane und PTFE.

17. Schmierfett-Zusammensetzung nach zumindest einem der vorhergehenden Ansprüche, wobei die Zusammensetzung einen Konuspenetrationswert (Walkpenetration) von 210 bis 475 mm/10 (bei 25°C), vorzugsweise 230 bis 385 mm/10 (bei 25°C), bestimmt nach ISO 2137, aufweist.

18. Schmierfett-Zusammensetzung nach zumindest einem der vorhergehenden Ansprüche, wobei das Basisöl eine kinematische Viskosität von 14 bis 2500 mm²/s, vorzugsweise von 30 bis 500 mm²/s, bei 40 °C aufweist.

19. Schmierfett-Zusammensetzung nach zumindest einem der vorhergehenden Ansprüche, wobei das Additiv ein oder mehrere Mitglieder ausgewählt aus der nachfolgenden Gruppe umfasst:
- Antioxidationsmittel wie Amin-Verbindungen, Phenol-Verbindungen, Sulfurantioxidantien, Zinkdithiocarbamat oder Zinkdithiophosphat;
- Hochdruckadditive wie organische Chlorverbindungen, Schwefel, Phosphor oder Calciumborat, Zinkdithiophosphat, organische Bismuth- oder Molybdänverbindungen;
- C2- bis C6- Polyole, Fettsäuren, Fettsäureester oder tierische oder pflanzliche Öle;
- Antikorrosionsmittel wie Petroleumsulfonat, Dinonylnaphtalonsulfonat oder Sorbitanester;
- Metalldeaktivatoren wie Benzotriazol oder Natriumnitrit;
- Viskositätsverbesserer wie Polymethacrylat, Polyisobutylen, oligo-Dec-l-ene, und Polystyrole;
- Verschleißschutzadditive wie Molybdän-di-alkyl-dithiocarbamate oder Molybdänsulfid-di-alkyl-dithiocarbamate, aromatische Amine;
- Reibungsminderer (Friction Modifier) wie funktionelle Polymere wie z.B. Oleylamide, organische Verbindungen auf Polyether- und Amidbasis oder Molybdendithiocarbamat, und
- Festschmierstoffe wie z.B. Polymerpulver wie Polyamide, Polyimide oder PTFE, Graphit, Metalloxide, Bornitrid, Lignin-Derivate (z.B. -Sulfonate, organosolvlignin), Metallsulfide wie z.B. Molybdändisulfid, Wolframdisulfid oder Mischsulfide auf Basis von Wolfram, Molybdän, Bismuth, Zinn und Zink, anorganische Salze der Alkali- und Erdalkalimetalle, wie z.B. Calcium-Carbonat, Natrium- und Calciumphosphate.

20. Verwendung der Schmierfett-Zusammensetzung nach zumindest einem der Ansprüche 1 bis 19 zur Schmierung von Getrieben, Gleichlaufgelenkwellen, Gleit- und Wälzlagern, Gleitführungen, Spindelantrieben, Linearantrieben, Kugelgewindetrieben, insbesondere jeweils mit unterer Einsatztemperatur von kleiner -20°C und/oder in Automobilen Flugzeugen, Drohnen oder Helikoptern.

21. Verwendung der Schmierfett-Zusammensetzung nach zumindest einem der Ansprüche 1 bis 19 zur Schmierung von Lenkungen, Schiebedächern, Fensterhebern, Seitenspiegelverstellern, Türschlössern, Fahrwerksradlagern, insbesondere in Automobilen, Flugzeugen, Drohnen oder Helikoptern.

22. Verwendung der Schmierfett-Zusammensetzung nach zumindest einem der Ansprüche 1 bis 19 zur Schmierung von Elektromotorenlagern, insbesondere in Hybridfahrzeugen oder reinen Elektrofahrzeugen.

23. Verfahren zur Herstellung einer Schmierfett-Zusammensetzung nach zumindest einem der Ansprüche 1 bis 19 durch Zusammenbringen von
a) zumindest einem Basisöl,
b) zumindest einem Additiv,
c) zumindest einen Verdicker, wobei der zumindest eine Verdicker eine Metallseife oder Metallkomplexseife ist, die aus Alkali- oder Erdalkalimetall-Ionen und einer R-10-Hydroxyoctadecansäure aufgebaut ist. wobei die Metallseife oder Metallkomplexseife vorzugsweise im Basisöl unter Erhitzen auf zumindest 170°C hergestellt wird und das Additiv weiter vorzugsweise nach dem Abkühlen auf unter 100°C zugegeben wird.

## Claims

1. A grease composition comprising:
a) at least one base oil;
b) at least one additive;
c) at least one thickener, wherein said at least one thickener is a metal soap and/or metal complex soap composed of at least one alkali and/or alkaline earth metal ion and at least one carboxylate formed from a C16 to C18 fatty acid, wherein the C16 to C18 fatty acid comprises at least R-10-hydroxyoctadecanoic acid and the 10-hydroxyoctadecanoic acid has an enantiomeric purity with respect to the R-isomer of greater than 80 wt.%;
wherein the C16 to C18 fatty acid consists of greater than 50 wt.% of 10-hydroxyoctadecanoic acid; and
wherein the composition comprises:
a) 55 to 98 wt.% of the base oil;
b) 0.5 to 40 wt.% of the additive(s); and
c1) 1.5 to 25 wt.% of the metal soap or
c2) 1.5 to 40 wt.% of the metal complex soap comprising 0.1 to 20 wt.% of complexing agent.

2. The lubricating grease composition according to claim 1, wherein
i) the C16 to C18 fatty acid consists of more than 80 wt.%, and in particular more than 95 wt.%, of 10-hydroxyoctadeacanoic acid; and/or
ii) the 10-hydroxyoctadecanoic acid has an enantiomeric purity with respect to the R-isomer of greater than 90 wt.% and in particular greater than 98 wt.%.

3. The lubricating grease composition according to at least one of the preceding claims, wherein the C16 to C18 fatty acid comprises hexadecanoic acid, in particular greater than 0.5 wt.%, preferably greater than 1.0 wt.%, and particularly preferably from 1 to 10 wt.%.

4. The lubricating grease composition according to at least one of the preceding claims, wherein the C16 to C18 fatty acid comprises hydroxyhexadecanoic acid, in particular 9-hydroxyhexadecanoic acid, in particular greater than 0.2 wt.%, preferably greater than 0.5 wt.%, and particularly preferably 1 to 10.0 wt.%.

5. The lubricating grease composition according to at least one of the preceding claims, wherein the C16 to C18 fatty acid comprises octadecanoic acid, in particular greater than 0.2 wt.%, preferably greater than 0.5 wt.%, and particularly preferably from 1 to 10.0 wt.% .

6. The lubricating grease composition according to at least one of the preceding claims, wherein the C16 to C18 fatty acid comprises octadecenoic acid, in particular (9Z)-octadeca-9-enoic acid, in particular greater than 0.2 wt.%, preferably greater than 0.5 wt.%, and particularly preferably 1.0 to 10 wt.% .

7. The lubricating grease composition according to at least one of the preceding claims, wherein the C16 to C18 fatty acid comprises octadecadienoic acid, in particular (9Z,12Z)-octadeca- 9,12-dienoic acid, in particular greater than 0.2 wt.%, preferably greater than 0.5 wt.%, and particularly preferably 1 to 10 wt.% .

8. The lubricating grease composition according to at least one of the preceding claims, wherein the C16 to C18 fatty acid comprises less than 1 wt% of 12-hydroxy-9-octadecenoic acid, in particular (9Z,12R)-12-hydroxy-9-octadecenoic acid, preferably less than 0.2 wt.%.

9. The lubricating grease composition according to at least one of the preceding claims, wherein the C16 to C18 fatty acid comprises less than 1 wt% of 12-hydroxyoctadecanoic acid, in particular less than 0.2 wt.%.

10. The lubricating grease composition according to at least one of the preceding claims, wherein the C16 to C18 fatty acids contain hydroxy-substituted C16 to C18 fatty acids obtainable from an enzymatic conversion of the corresponding unsaturated C16 to C18 fatty acid.

11. The lubricating grease composition according to at least one of the preceding claims, wherein the C16 to C18 fatty acid are obtainable from edible fats, in particular used edible fats, or biodiesel, comprising at least one enzymatic conversion.

12. The composition according to at least one of the preceding claims, wherein the metal soap or metal complex soap is
- a lithium soap or lithium complex soap or
- a lithium/calcium soap or lithium/calcium complex soap.

13. The lubricating grease composition according to at least one of the preceding claims, wherein the complexing agent is selected from:
- alkali and/or alkaline earth salts of
a) a saturated or unsaturated monocarboxylic acid or also hydroxycarboxylic acids having 2 to 8, in particular 2 to 4 carbon atoms, or of
b) a di-carboxylic acid having 2 to 16, in particular 2 to 12 carbon atoms, in each case optionally substituted, and/or
- alkali or alkaline earth salts of boric acid and/or phosphoric acid, in particular reaction products with LiOH and/or Ca(OH)₂ or the reaction product of alkali or alkaline earth hydroxide, in particular LiOH and/or Ca(OH)₂, with esters of boric acid or phosphoric acid, and/or
- esters of boric acid and phosphoric acid with unbranched or branched alkyl groups having 2 to 32 carbon atoms, preferably 8 to 32 carbon atoms.

14. The composition according to at least one of the preceding claims, wherein the composition comprises:
a) 70 to 95 wt.% of the base oil;
b) 2 to 20 wt.% of the additive(s); and
c1) 3 to 10 wt.% of the metal soap or
c2) 1.5 to 40 wt.% of the metal complex soap comprising 0.1 to 10 wt.% of the complexing agent.

15. The lubricating grease composition according to at least one of the preceding claims, wherein the lubricating grease composition comprises a further metal soap and/or further metal complex soap of saturated or unsaturated mono-carboxylic acids or also hydroxycarboxylic acids having 10 to 15 and/or 19 to 24 carbon atoms, optionally including complexing agents, wherein the further metal soaps preferably constitute less than 50 wt.% of the total metal soaps and/or metal complex soaps, in particular preferably less than 20 wt.%.

16. The lubricating grease composition according to at least one of the preceding claims, wherein the lubricating grease composition further comprises co-thickeners selected from one or more members of the group: aluminosilicates, aluminas, hydrophobic and hydrophilic silicas, polymers, di/poly-ureas, di/poly-urea urethanes and PTFE.

17. The lubricating grease composition according to at least one of the preceding claims, wherein the composition has a cone penetration value (worked penetration) of 210 to 475 mm/10 (at 25 °C), preferably 230 to 385 mm/10 (at 25 °C), determined according to ISO 2137.

18. The lubricating grease composition according to at least one of the preceding claims, wherein the base oil has, at 40 °C, a kinematic viscosity of from 14 to 2500 mm²/s, preferably from 30 to 500 mm²/s.

19. The lubricating grease composition according to at least one of the preceding claims, wherein the additive comprises one or more members selected from the following group:
- antioxidants such as amine compounds, phenol compounds, sulphur antioxidants, zinc dithiocarbamate or zinc dithiophosphate;
- high-pressure additives such as organic chlorine compounds, sulphur, phosphorus or calcium borate, zinc dithiophosphate, organic bismuth or molybdenum compounds;
- C2 to C6 polyols, fatty acids, fatty acid esters or animal or vegetable oils;
- anti-corrosive agents such as petroleum sulfonate, dinonyl naphthalene sulfonate or sorbitan ester;
- metal deactivators such as benzotriazole or sodium nitrite;
- viscosity improvers such as polymethacrylate, polyisobutylene, oligo-dec-1-ene, and polystyrenes;
- wear protection additives such as molybdenum-di-alkyl-dithiocarbamates or molybdenum sulphide-di-alkyl-dithiocarbamates, aromatic amines;
- friction modifiers such as functional polymers, e.g., oleylamides, polyether- and amide-based organic compounds or molybdenum dithiocarbamate; and
- solid lubricants such as polymer powders like polyamides, polyimides or PTFE, graphite, metal oxides, boron nitride, lignin derivatives (e.g., sulfonates, organosolv lignin), metal sulphides such as e.g., molybdenum disulphide, tungsten disulphide or mixed sulphides based on tungsten, molybdenum, bismuth, tin and zinc, inorganic salts of alkali and alkaline earth metals, such as calcium carbonate, sodium and calcium phosphates.

20. A use of the lubricating grease composition according to at least one of claims 1 to 19 for lubricating gears, constant velocity joint shafts, plain and roller bearings, sliding guides, spindle drives, linear drives, ball screws, each in particular with a lower operating temperature of less than -20 °C, and/or in automobiles, aircraft, drones or helicopters.

21. The use of the lubricating grease composition according to at least one of claims 1 to 19 for lubricating steering systems, sunroofs, window lifters, side mirror adjusters, door locks, chassis wheel bearings, especially in automobiles, aircraft, drones or helicopters.

22. The use of the lubricating grease composition according to at least one of claims 1 to 19 for lubricating electric motor bearings, in particular in hybrid vehicles or fully electric vehicles.

23. A method for preparing a lubricating grease composition according to at least one of claims 1 to 19 by bringing together
a) at least one base oil;
b) at least one additive;
c) at least one thickener, wherein said at least one thickener is a metal soap or metal complex soap composed of alkali or alkaline earth metal ions and an R-10 hydroxyoctadecanoic acid, wherein said metal soap or metal complex soap is preferably prepared in the base oil while being heated to at least 170 °C and said additive is further preferably added after cooling down to below 100 °C.

## Revendications

1. - Composition de graisse lubrifiante comportant :
a) au moins une huile de base ;
b) au moins un additif ;
c) au moins un épaississant, ledit au moins un épaississant étant un savon métallique et/ou un savon complexe métallique, qui est constitué d'au moins un ion de métal alcalin et/ou alcalino-terreux et d'au moins un carboxylate formé à partir d'un acide gras en C16 à C18, l'acide gras en C16 à C18 comportant au moins de l'acide R-10-hydroxyoctadécanoïque et l'acide 10-hydroxyoctadécanoïque ayant une pureté énantiomérique par rapport à l'isomère R de plus de 80 % en poids ;
l'acide gras en C16 à C18 se composant à plus de 50% en poids d'acide 10-hydroxyoctadécanoïque, et
la composition contenant :
a) 55 à 98 % en poids de l'huile de base ;
b) 0,5 à 40 % en poids du/des additifs ; et
c1) 1,5 à 25 % en poids du savon métallique, ou
c2) 1,5 à 40 % en poids du savon complexe métallique comportant 0,1 à 20 % en poids d'agent complexant.

2. - Composition de graisse lubrifiante selon la revendication 1, dans laquelle
i. l'acide gras en C16 à C18 se compose à plus de 80 % en poids, et en particulier à plus de 95 % en poids, d'acide 10-hydroxyoctadécanoïque et/ou
ii. l'acide 10-hydroxyoctadécanoïque a une pureté énantiomérique par rapport à l'isomère R de plus de 90 % en poids et en particulier de plus de 98 % en poids.

3. - Composition de graisse lubrifiante selon au moins l'une des revendications précédentes, dans laquelle l'acide gras en C16 à C18 contient de l'acide hexadécanoïque, en particulier plus de 0,5 % en poids, de préférence plus de 1,0 % en poids, et de façon particulièrement préférée 1 à 10 % en poids.

4. - Composition de graisse lubrifiante selon au moins l'une des revendications précédentes, dans laquelle l'acide gras en C16 à C18 contient de l'acide hydroxyhexadécanoïque, en particulier de l'acide 9-hydroxyhexadécanoïque, en particulier plus de 0,2 % en poids, de préférence plus de 0,5 % en poids, et de façon particulièrement préférée 1 à 10,0 % en poids.

5. - Composition de graisse lubrifiante selon au moins l'une des revendications précédentes, dans laquelle l'acide gras en C16 à C18 contient de l'acide octadécanoïque, en particulier plus de 0,2 % en poids, de préférence plus de 0,5 % en poids, et de façon particulièrement préférée 1 à 10,0 % en poids.

6. - Composition de graisse lubrifiante selon au moins l'une des revendications précédentes, dans laquelle l'acide gras en C16 à C18 contient de l'acide octadécénoïque, en particulier de l'acide (9Z)-octadéca-9-énoïque, en particulier plus de 0,2 % en poids, de préférence plus de 0,5 % en poids, et de façon particulièrement préférée 1,0 à 10 % en poids.

7. - Composition de graisse lubrifiante selon au moins l'une des revendications précédentes, dans laquelle l'acide gras en C16 à C18 contient de l'acide octadécadiénoIque, en particulier de l'acide (9Z,12Z)-octadéca-9,12-diénoïque, en particulier plus de 0,2 % en poids, de préférence plus de 0,5 % en poids, et de façon particulièrement préférée 1 à 10 % en poids.

8. - Composition de graisse lubrifiante selon au moins l'une des revendications précédentes, dans laquelle l'acide gras en C16 à C18 contient moins de 1 % en poids d'acide 12-hydroxy-9-octadécénoïque, en particulier d'acide (9Z, 12R)-12-hydroxy-9-octadécénoïque, de préférence moins de 0,2 % en poids.

9. - Composition de graisse lubrifiante selon au moins l'une des revendications précédentes, dans laquelle l'acide gras en C16 à C18 contient moins de 1 % en poids d'acide 12-hydroxyoctadécanoïque, en particulier moins de 0,2 % en poids.

10. - Composition de graisse lubrifiante selon au moins l'une des revendications précédentes, dans laquelle les acides gras en C16 à C18 contiennent des acides gras en C16 à C18 substitués par hydroxy, susceptibles d'être obtenus à partir d'une conversion enzymatique de l'acide gras en C16 à C18 insaturé correspondant.

11. - Composition de graisse lubrifiante selon au moins l'une des revendications précédentes, dans laquelle les acides gras en C16 à C18 sont susceptibles d'être obtenus à partir de graisses alimentaires, en particulier de graisses alimentaires usagées, ou de biodiesel, comportant au moins une conversion enzymatique.

12. - Composition selon au moins l'une des revendications précédentes, dans laquelle le savon métallique ou le savon métallique complexe est
- un savon au lithium ou un savon complexe au lithium ; ou
- un savon au lithium/calcium ou un savon complexe au lithium/calcium.

13. - Composition de graisse lubrifiante selon au moins l'une des revendications précédentes, dans laquelle l'agent complexant est choisi parmi :
- les sels alcalins et/ou alcalino-terreux
a) d'un acide monocarboxylique saturé ou insaturé ou encore d'acides hydroxycarboxyliques ayant 2 à 8, en particulier 2 à 4 atomes de carbone ou
b) d'un acide dicarboxylique ayant 2 à 16, en particulier 2 à 12 atomes de carbone, chacun éventuellement substitué ; et/ou
- les sels alcalins ou alcalino-terreux de l'acide borique et/ou de l'acide phosphorique, en particulier les produits de réaction avec LiOH et/ou Ca(OH)₂ ou le produit de réaction d'hydroxyde alcalin ou alcalino-terreux, en particulier LiOH et/ou Ca(OH)₂, avec des esters de l'acide borique ou de l'acide phosphorique ; et/ou
- les esters de l'acide borique et de l'acide phosphorique avec des groupes alkyle non ramifiés ou ramifiés, ayant 2 à 32 atomes de carbone, de préférence 8 à 32 atomes de carbone.

14. - Composition selon au moins l'une des revendications précédentes, dans laquelle la composition comprend :
a) 70 à 95 % en poids de l'huile de base ;
b) 2 à 20 % en poids du/des additifs ; et
c1) 3 à 10 % en poids du savon métallique ou
c2) 1,5 à 40 % en poids du savon complexe métallique comportant 0,1 à 10 % en poids de l'agent complexant.

15. - Composition de graisse lubrifiante selon au moins l'une des revendications précédentes, dans laquelle la composition de graisse lubrifiante contient un autre savon métallique et/ou un autre savon complexe métallique d'acides monocarboxyliques saturés ou insaturés ou encore d'acides hydroxycarboxyliques ayant 10 à 15 et/ou 19 à 24 atomes de carbone, éventuellement incluant des agents complexants, les autres savons métalliques représentant de préférence moins de 50 % en poids du total des savons métalliques et/ou des savons complexes métalliques, en particulier de préférence moins de 20 % en poids.

16. - Composition de graisse lubrifiante selon au moins l'une des revendications précédentes, dans laquelle la composition de graisse lubrifiante contient en outre des co-épaississants choisis parmi un ou plusieurs membres du groupe : aluminosilicates, alumines, silice hydrophobe et hydrophile, polymères, di/poly-urées, di/poly-urée-uréthanes et PTFE.

17. - Composition de graisse lubrifiante selon au moins l'une des revendications précédentes, dans laquelle ladite composition présente une valeur de pénétration de cône (pénétrabilité travaillée) de 210 à 475 mm/10 (à 25°C), de préférence de 230 à 385 mm/10 (à 25°C), déterminée selon ISO 2137.

18. - Composition de graisse lubrifiante selon au moins l'une des revendications précédentes, dans laquelle l'huile de base présente une viscosité cinématique de 14 à 2500 mm² /s, de préférence de 30 à 500 mm² /s, à 40°C.

19. - Composition de graisse lubrifiante selon au moins l'une des revendications précédentes, dans laquelle l'additif est choisi parmi un ou plusieurs membres du groupe suivant :
- les anti-oxydants, comme les composés amines, les composés phénols, les antioxydants soufrés, le dithiocarbamate de zinc ou le dithiophosphate de zinc ;
- les additifs haute pression, comme les composés organiques chlorés, le soufre, le phosphore ou le borate de calcium, le dithiophosphate de zinc, les composés organiques du bismuth ou du molybdène ;
- les polyols en C2 à C6, les acides gras, les esters d'acides gras ou les huiles animales ou végétales ;
- les agents anticorrosion, comme le sulfonate de pétrole, le naphtalène sulfonate de dinonyle ou les esters de sorbitan ;
- les désactivateurs de métaux, comme le benzotriazole ou le nitrite de sodium ;
- les agents améliorant la viscosité, comme le polyméthacrylate, le polyisobutylène, l'oligo-déc-l-ène et les polystyrènes ;
- les additifs anti-usure, comme les di-alkyl-dithiocarbamates de molybdène ou les di-alkyl-dithiocarbamates de sulfure de molybdène, les amines aromatiques ;
- les modificateurs de frottement (« Friction Modifier »), comme les polymères fonctionnels comme par exemple les oléylamides, les composés organiques à base de polyéther et d'amide ou le dithiocarbamate de molybdène, et
- les lubrifiants solides, comme par exemple les poudres de polymère comme les polyamides, les polyimides ou le PTFE, le graphite, les oxydes métalliques, le nitrure de bore, les dérivés de lignine (par exemple les sulfonates de lignine, l'organosolvlignine), les sulfures métalliques comme par exemple le disulfure de molybdène, le disulfure de tungstène ou les sulfures mixtes à base de tungstène, de molybdène, de bismuth, d'étain et de zinc, les sels inorganiques des métaux alcalins et alcalino-terreux, comme par exemple le carbonate de calcium, les phosphates de sodium et de calcium.

20. - Utilisation de la composition de graisse lubrifiante selon au moins l'une des revendications 1 à 19 pour la lubrification d'engrenages, d'arbres de transmission homocinétique, de paliers lisses et à roulement, de glissières, d'entraînements de broches, d'entraînements linéaires, d'entraînements à vis à billes, en particulier à chaque fois avec une température d'utilisation de moins de -20°C et/ou dans des automobiles, des avions, des drones ou des hélicoptères.

21. - Utilisation de la composition de graisse lubrifiante selon au moins l'une des revendications 1 à 19 pour la lubrification de directions, de toits ouvrants, de lève-vitres, de mécanismes de réglage de rétroviseurs latéraux, de serrures de porte, de paliers de roues de trains d'atterrissage, en particulier dans des automobiles, des avions, des drones ou des hélicoptères.

22. - Utilisation de la composition de graisse lubrifiante selon au moins l'une des revendications 1 à 19 pour la lubrification de paliers de moteurs électriques, en particulier dans des véhicules hybrides ou des véhicules purement électriques.

23. - Procédé de fabrication d'une composition de graisse lubrifiante selon au moins l'une des revendications 1 à 19 par mise en contact de :
a) au moins une huile de base ;
b) au moins un additif ;
c) au moins un épaississant, ledit au moins un épaississant étant un savon métallique ou un savon complexe métallique qui est constitué d'ions de métaux alcalins ou alcalino-terreux et d'un acide R-10-hydroxyoctadécanoïque, le savon métallique ou le savon complexe métallique étant, de préférence, préparé dans l'huile de base sous chauffage à au moins 170°C et l'additif étant en outre de préférence ajouté après le refroidissement à au-dessous de 100°C.
